# DEMANDE DE BREVET EUROPEEN

(11) **EP 0 559 587 A1**
(43) Date de publication de la demande: **08.09.1993**
(21) Numéro de dépôt: 93420092.4
(22) Date de dépôt: 01.03.1993
(51) Int. Cl.: B22D 19/00

(54) **Procédé d'obtention de pièces bimatériaux par surmoulage d'un insert revêtu d'un film métallique**

(30) Priorité: 04.03.1992 FR 9202798
(71) Demandeur: PECHINEY RECHERCHE (Groupement d'Intérêt Economique régi par l'Ordonnance du 23 Septembre 1967), F-92400 Courbevoie la Défense 5 (FR)
(72) Inventeur: Jarry, Philippe, F-38000 Grenoble (FR)
(74) Mandataire: Séraphin, Léon

(57) **Abrégé**

La présente invention est relative à un procédé d'obtention de pièces bimatériaux par surmoulage d'un alliage d"aluminium sur un insert revêtu d'un film métallique.

Ce procédé est caractérisé en ce que l'on enlève la couche d'oxyde de l'insert par traitement sous vide puis, on revêt l'insert d'un film à base de titane par dépôt physique en phase vapeur et place l'insert revêtu dans un moule que l'on remplit avec l'alliage d'aluminium de surmoulage.

Il trouve son application, par exemple, dans la confection de pièces automobiles telles que les culasses de moteur et l'insertion de renforts locaux dans les pièces aéronautiques.

## Description

### DOMAINE TECHNIQUE DE L'INVENTION.-

La présente invention est relative à un procédé d'obtention de pièces bimatériaux par surmoulage d'un insert revêtu d'un film métallique.

Elle concerne plus particulièrement les pièces formées d'un insert en alliage d'aluminium ou d'un autre métal tel que le fer ou le cuivre qui est intégré au moins en partie par surmoulage dans une matrice en un alliage d'aluminium.

Cette structure particulière est utilisée, par exemple, pour la confection de pièces automobiles telles que les culasses de moteurs dans le but de modifier localement leurs propriétés et l'insertion de conduits dans les pièces aéronautiques faites par moulage.

En effet, il est connu que de telles pièces sont soumises localement lors de leur utilisation à des contraintes particulières, notamment thermiques, et que pour éviter certaines répercussions fâcheuses sur leur comportement, on recourt généralement à l'implantation dans les dites pièces d'inserts ayant des propriétés qui répondent mieux à ces contraintes que le matériau de base.

Toutefois, on a constaté que la réalisation de ces pièces bimatériaux posait des problèmes, notamment en ce qui concerne la liaison entre l'insert et le métal de surmoulage.

En effet, d'une part, l'adhérence entre les constituants des pièces n'est pas toujours convenable et il en résulte alors une insuffisance au niveau des propriétés mécaniques ou physiques telles que la conductivité thermique, par exemple ; d'autre part, le surmoulage s'effectuant avec le métal à l'état fondu par remplissage d'un moule dans lequel a été placé l'insert, si le métal formant l'insert a une température de fusion inférieure ou voisine de celle du métal de surmoulage, il se produit une déformation de l'insert préjudiciable à la localisation correcte de ce dernier.

### ETAT DE LA TECHNIQUE.

Certes, des solutions ont déjà été apportées à ce problème. On peut citer, par exemple, la demande de brevet européen 384 045 qui enseigne : " un procédé pour obtenir une liaison métallurgique entre un matériau métallique, ou un matériau composite ayant une matrice métallique, et un produit de moulage en métal ou en alliage métallique, qui comprend un traitement de la surface dudit matériau au moyen du dépôt d'une fine couche de métal généralement différent des métaux contenus dans le matériau et le produit moulé et qui soit capable d'accroître la mouillabilité entre le métal de moulage et le matériau, de même que le coefficient de transfert de chaleur entre les produits à lier ; et une étape de moulage autour du matériau composite en même métal, placé à l'intérieur du moule, du métal ou de l'alliage métallique du produit de moulage."

Dans cette demande, la fine couche qui permet de réaliser la liaison métallurgique est composée d'un métal appartenant au groupe constitué par l'or, l'argent, le cuivre, le nickel, le platine, le chrome, le tungstène, l'iridium, le molybdène, le tantale, le niobium, l'osmium, le rhénium, le rhodium, le ruthénium et le zirconium.

Selon cette demande, ces fines couches de métaux ont la propriété d'assurer la mouillabilité de l'insert afin de permettre le transfert de chaleur vers ce dernier. Il est spécifié que la couche d'oxyde qui se trouve à la surface de l'insert doit être lavée par le métal liquide de surmoulage.

Pour résoudre le problème de liaison de l'insert avec le métal de surmoulage, la demanderesse a également préconisé une solution dans sa demande de brevet en France n° 90 10224. Elle consiste : " à enlever la couche naturelle d'alumine présente en surface de l'insert par décapage acide ou basique puis, à le revêtir immédiatement après d'un film imperméable aux gaz d'un métal ayant une énergie libre de formation d'oxyde supérieure à -500 kJ/mole d'oxygène entre l'ambiante et 1000 K, ayant une température de fusion supérieure à celle de l'insert et du métal de surmoulage, étant soluble dans l'aluminium liquide et formant avec l'aluminium un eutectique, à placer l'insert revêtu dans un moule que l'on remplit avec l'alliage de moulage à une température telle qu'au moins 30% de l'insert soit refondu partiellement."

### PROBLEME POSE.-

Si ces solutions apportent effectivement une amélioration de la liaison métallurgique entre l'insert et le métal de surmoulage en diminuant ou en supprimant la couche d'oxyde d'aluminium en surface de l'insert, elles ne tiennent pas compte de l'oxyde présent à la surface du métal liquide de de surmoulage qui constitue un obstacle tout aussi important à la liaison parfaite entre les matériaux en présence.

### EXPOSE DE L'INVENTION.-

C'est pourquoi la demanderesse, soucieuse de résoudre ce problème d'oxyde, a cherché et mis au point un procédé d'obtention de pièces bimatériaux par surmoulage d'un alliage d'aluminium sur un insert revêtu d'un film métallique caractérisé en ce que l'on enlève la couche d'oxyde de l'insert par traitement sous vide puis, on revêt l'insert d'un film à base de titane par dépôt physique en phase vapeur et place l'insert revêtu dans un moule que l'on remplit avec l'alliage de surmoulage.

Ainsi, l'invention comporte trois moyens différents.

Le premier moyen consiste à enlever préalablement la couche d'oxyde toujours présente à la surface de l'insert par un traitement dans une enceinte sous vide afin de permettre une bonne adhérence avec le film dont il va ensuite être revêtu. On remarquera ici la différence avec l'art antérieur où cette couche d'oxyde est enlevée :
- soit par un décapage acide ou basique où on met en oeuvre des produits chimiques plus ou moins nocifs, corrosifs ou présentant des nuisances pour l'environnement ;
- soit par lavage par le métal de surmoulage à l'état fondu ce qui entraîne la présence de particules oxydées dans le dit métal nuisibles à la bonne santé des pièces bimatériaux ainsi obtenues.

Le dit insert utilisé est constitué par une masse de forme géométrique quelconque :
- soit d'un alliage d'aluminium ;
- soit d'un alliage d'aluminium renforcé par un squelette en matériau réfractaire, formé de préférence par des fibres en alumine ;
- soit encore d'un produit ferreux ou cuivreux.

Le deuxième moyen consiste à revêtir l'insert d'un film à base de titane.

Ce film est déposé suivant la technique de dépôt en phase vapeur sous pression réduite et peut être obtenu dans l'enceinte où s'effectue l'enlèvement de la couche d'oxyde ce qui a l'avantage d'éviter toute réoxydation et de garder une couche de métal vierge en surface de l'insert.

Ce film est constitué soit par du titane pur soit par un alliage de titane et de préférence celui qui est désigné sous l'appellation TA6V et qui a pour composition pondérale : aluminium 6%, vanadium 4%, solde titane et impuretés habituelles.

Par rapport aux autres métaux et alliages utilisés dans l'art antérieur, le titane et ses alliages ont la propriété d'être des agents réducteurs très efficaces de l'alumine à la température de coulée de l'alliage d'aluminium de surmoulage de sorte qu'ils permettent de pièger l'oxygène présent à la surface de contact du film avec le dit alliage et d'assurer une liaison parfaite entre eux. En effet, du fait des propriétés particulières du titane, il s'agit bien d'un piègeage car l'oxygène ne forme pas avec le titane à proprement parler un oxyde qui pourrait créer un obstacle à la liaison mais plutôt une solution solide d'insertion de sorte qu'une liaison métallique subsiste.

De plus, le titane et ses alliages sont peu oxydables à la température ambiante ce qui autorise le stockage d'inserts ainsi revêtus sans risque de réoxydation et donne plus de liberté au procédé quant à l'utilisation de moyens de protection des inserts et à leur délai de mise en oeuvre.

L'adhérence du titane ainsi déposé est très bonne, ce qui permet la manipulation des inserts revêtus sans précaution particulière.

Le troisième moyen consiste à placer l'insert revêtu dans un moule que l'on remplit avec l'alliage de surmoulage.

Le moule peut être en sable, en métal ou encore en cire perdue et le moulage effectué par différentes techniques telles que le moulage par gravité ou sous basse pression, le moulage-forgeage, le moulage sous pression.

En ce qui concerne l'alliage de surmoulage, bien que tout alliage d'aluminium convienne, on utilise de préférence les alliages de moulage désignés suivant les normes françaises et les normes de l'Aluminum Association (entre parenthèses ) par les références : A-S5U3 et A-S7U3 ( 319 ), A-S9U3 (380 ), A-S7G0,3 ( A356 ), A-S7G0,6 ( A357 ), A-U5GT ( A204 et A 206 ), A-U5GT à l'argent ( A201 ).

La liaison insert-métal à surmouler peut être de deux natures :
- si la couche de titane à la surface est mince, c'est-à-dire de l'ordre du micromètre, la liaison est alternativement une liaison métallurgique directe entre l'alliage de moulage et l'insert là où la couche de titane a été brisée, et une double liaison insert/titane et titane/alliage de moulage ;
- si la couche de titane est épaisse, c'est-à-dire supérieure à 3 micromètres, la liaison est principalement constituée du double accrochage insert /titane et titane / alliage de moulage.

La première solution est applicable quand l'insert est à base d'aluminium car il n'y a alors aucun inconvénient à mettre en contact les deux métaux et l'épaisseur du film peut être alors comprise entre 0,5 et 3 micromètres.

La deuxième solution s'applique, outre aux inserts à base d'aluminium, aux inserts en alliage de cuivre ou de fer car il faut alors éviter, dans le cas du cuivre, la formation d'un eutectique AlCu à bas point de fusion qui peut être la cause d'un phénomène de brûlure et dans le cas du fer celle d'intermétalliques AlFe fragiles.

Dans ce dernier cas, il est possible de faire un double dépôt en phase vapeur : une première couche d'un élément constituant une barrière de diffusion efficace, puis une deuxième couche adhérente sur la première, constituée de titane, visant à assurer la liaison avec l'aluminium de moulage et ayant de préférence une épaisseur comprise entre 2 et 10 micromètres avec un optimum entre 3 et 8 micromètres.

Ce procédé présente également l'avantage par rapport au procédé antérieur de la demanderesse de ne point nécessiter la refusion partielle de l'insert grâce à l'avidité du titane pour l'oxyde présent en surface du métal liquide et peut donc être mis en oeuvre dans des conditions de températures relativement plus basses.

### DESSINS.-

L'invention peut être illustrée au moyen des figures 1 à 5 ci-jointes qui représentent des micrographies au niveau de la liaison insert-alliage de surmoulage de pièces obtenues conformément aux exemples d'application 1 à 3 de la présente demande :
- la figure 1 montre au grandissement 400 l'association ( en haut ) d'un insert en alliage d'aluminium du type 6061 suivant les normes de l'Aluminum Association et d'un alliage d'aluminium de surmoulage du type 319 par l'intermédiaire d'un film de TA6V d'épaisseur 1 micromètre ( exemple 1.1 ).
- la figure 2 montre au grandissement 200 la même association par l'intermédiaire d'un film de TA6V d'épaisseur 8 micromètres ( exemple 1.2 ).
- la figure 3 montre au grandissement 200 l'association ( en bas ) d'un insert en 6061 renforcé de fibres d'alumine et d'un surmoulage en 319 par l'intermédiaire d'un film de TA6V d'épaisseur 1 micromètre ( exemple 2.1 ).
- la figure 4 montre au grandissement 200 l'association d'un insert et d'un surmoulage du même type que précédemment par l'intermédiaire d'un film de titane pur d'épaisseur 1 micromètre ( exemple 2.2 ).
- la figure 5 montre au grandissement 200 l'association d'un insert ( en bas ) en cuivre et d'un surmoulage en 380 par l'intermédiaire d'un film de titane d'épaisseur 1 micromètre ( exemple 3 ).

Sur toutes ces figures, on peut constater une liaison continue entre l'insert et l'alliage de surmoulage.

### EXEMPLES D'APPLICATION.-

L'invention sera mieux comprise à l'aide des exemples d'application suivants :

### Exemple 1.-

On a mis en oeuvre un insert en alliage d'aluminium du type 6061 suivant les normes de l'Aluminum Association que l'on a revêtu par dépôt en phase vapeur (P.V.D.) d'un film de TA6V et autour duquel on a surmoulé un alliage d'aluminium contenant en poids 6% de silicium et 3% de cuivre.

Dans un premier essai, un film d'épaisseur 1 micromètre a été déposé et on a mesuré une résistance mécanique à l'interface insert-alliage de surmoulage de 90 MPa.

Dans un deuxième essai, un film d'épaisseur 8 micromètres a été déposé et on a mesuré une résistance de 105 MPa.

### Exemple 2.-

On a mis en oeuvre un insert en alliage d'aluminium du type 6061 contenant 20% en volume de fibres d'alumine et un alliage de surmoulage de même composition que celui de l'exemple 1.

Dans un premier essai, on a déposé par P.V.D. un film de TA6V d'épaisseur 1 micromètre et on a mesuré une résistance en traction de l'interface de 120 MPa.

Dans un deuxième essai, on a déposé par la même technique un film de titane pur d'épaisseur 1 micromètre et on a mesuré une résistance de 135 MPA.

### Exemple 3.-

On a mis en oeuvre un insert en cuivre revêtu d'un film de titane d'épaisseur 5 micromètres autour duquel on a surmoulé un alliage d'aluminium contenant en poids 9% de silicium et 3% de cuivre.

L'invention trouve son application, par exemple, dans la confection de pièces automobiles telles que les culasses de moteur et l'insertion de renforts locaux et de conduits dans les pièces aéronautiques.

## Revendications

**1.-**Procédé d'obtention de pièces bimatériaux par surmoulage d'un alliage d'aluminium sur un insert métallique revêtu d'un film métallique caractérisé en ce que l'on enlève la couche d'oxyde de l'insert par traitement sous vide puis, on revêt l'insert d'un film à base de titane par dépôt physique en phase vapeur et place l'insert revêtu dans un moule que l'on remplit avec l'alliage de surmoulage.

**2.-**Procédé selon la revendication 1 caractérisé en ce que l'insert est constitué par un alliage d'aluminium.

**3.-**Procédé selon la revendication 1, caractérisé en ce que l'insert est constitué par un alliage d'aluminium renforcé par un squelette en matériau réfractaire.

**4.-**Procédé selon la revendication 1, caractérisé en ce que l'insert est constitué par un produit ferreux.

**5.-**Procédé selon la revendication 1, caractérisé en ce que l'insert est constitué par un produit cuivreux.

**6.-**Procédé selon la revendication 1 caractérisé en ce que le film est en titane pur ou un de ses alliages.

**7.-**Procédé selon la revendication 6 caractérisé en ce que l'alliage est le TA6V.

**8-**Procédé selon la revendication 1 caractérisé en ce que l'alliage de surmoulage est un alliage d'aluminium appartenant au groupe constitué par l'A-S5U3, l'A-S7U3, l'A-S9U3.

**9.-**Procédé selon la revendication 1, caractérisé en ce que l'alliage de surmoulage est un alliage d'aluminium appartenant au groupe constitué par l'A-S7G0,3 et l'A-S7G0,6.

**10.-**Procédé selon la revendication 1 caractérisé en ce que l'alliage de surmoulage appartient au groupe constitué par l'A-U5GT et l'A-U5GT à l'argent.

**11.-**Procédé selon la revendication 1 caractérisé en ce que le film a une épaisseur comprise entre 0,5 et 3 micromètres.

**12.-**Procédé selon la revendication 1 caractérisé en ce que le film a une épaisseur comprise entre 2 et 10 micromètres.

**13.-**Procédé selon la revendication 12 caractérisé en ce que le film a une épaisseur comprise entre 3 et 8 micromètres.
